# EUROPÄISCHE PATENTSCHRIFT

(11) **EP 0 350 803 B1**
(45) Veröffentlichungstag und Bekanntmachung des Hinweises auf die Patenterteilung: **18.05.1994**
(21) Anmeldenummer: 89112426.5
(22) Anmeldetag: 07.07.1989
(51) Int. Cl.: D06P 1/44, D06P 3/32, D06P 1/56, D06P 1/607, D06P 1/613

(54) **Verfahren zur Badpigmentierung von Leder**
Process for the pigmentation of leather in a bath
Procédé de pigmentation du cuir à partir d'un bain

(30) Priorität: 14.07.1988 DE 3823826
(43) Veröffentlichungstag der Anmeldung: 17.01.1990
(73) Patentinhaber: HOECHST AKTIENGESELLSCHAFT, 65926 Frankfurt am Main (DE)
(72) Erfinder: Mast, Jan Hilbert, D-6257 Hünfelden (DE); Schlösser, Lothar, Dr., D-6000 Frankfurt am Main 50 (DE); Winter, Rainer, D-6370 Oberursel 6 (DE)

(56) Entgegenhaltungen:
- EP-A- 0 013 576
- EP-A- 0 058 384
- EP-A- 0 065 751

## Beschreibung

Die Erfindung betrifft ein Pigmentfärbeverfahren, das auf chromfeuchte Leder (wetblue) oder zwischengetrocknete (crusted) Leder und auf Leder sämtlicher Tierarten angewendet werden kann.

Pigmentfärbungen von Leder sind schon lange bekannt. Die ersten derartigen Färbungen erhielt man durch Einreiben von unlöslichen farbigen Pigmentteilchen (Marmorstaub, Ruß, Lehm) ins Leder. Auch heute sind Pigmentfärbungen noch von Interesse, so wird z.B. Titan-dioxid zum Schönen einer Weißgerbung in der Nachgerbung beziehungsweise nach dem Trocknen des Leders eingesetzt. Gelegentlich wird auch Ruß zur Farbtonvertiefung verwendet.

Nachteilig wirkt sich bei den heute gängigen Pigmentfärbungen die mangelhafte Bindung des Pigments an das Leder aus. Ungenügende Fixierung und schlechte Naß- und Trockenabriebswerte sind die Folge. Ein mit Pigmenten behandeltes Leder ist normalerweise nicht durchgefärbt.

Auch die Färbung von Leder mit löslichen Farbstoffen weist teilweise Nachteile auf. Je nach Farbstoff erhält man geringere Werte der Licht-, Schweiß- oder Migrationsechtheit. Probleme mit ungenügender Naß- und/oder Trockenreibechtheit sind auch hier bekannt.

Diese Nachteile können mit der im folgenden beschriebenen Pigmentfärbung vermieden werden.

Seit einigen Jahren zeigt sich der Trend, alle Lederarten, insbesondere solche, die nicht oder kaum zugerichtet werden (Bekleidungsleder, Möbelleder, vollnarbiges Schuhoberleder), mit Hilfe von Pigmenten lichtechter zu machen. Auch soll das Sortiment durch Abdecken kleiner Narbenfehler mit Pigmenten verbessert werden. Die heute in der Lederindustrie verwendeten Pigmente zeichnen sich aber wie beschrieben, durch ungenügende Bindung, Unegalität und teilweise durch Unansehlichkeit durch Verkrusten der Pigmente auf der Lederoberfläche aus.

Es wurde nun gefunden, daß diese Nachteile sich durch den Einsatz von äußerst feinteiligen Pigmenten umgehen lassen. Eine Durchfärbung des Leders ist möglich, die Lichtechtheitswerte des Leders sind besser als bei den mit Farbstoffen gefärbten Ledern. Die Naß- und Trockenreibechtheit ist einwandfrei, die Migrationsechtheit ist gut (keine Migration), die Schweißechtheit ist ausgezeichnet, kleinere Narbenfehler des Leders können abgedeckt werden, die Leder sind egal gefärbt und verändern nicht ihren Griff. Die Arbeitsmethoden entsprechen den üblichen Färbemethoden, so daß für die Durchführung dieses Verfahrens keine großen Umstellungen im betrieblichen Ablauf nötig sind.

Gegenstand der Erfindung ist somit ein Verfahren zur Badpigmentierung von Leder, bei dem man das Leder mit Pigmentdispersionen färbt, die eine Verbindung der Formel (I)
enthalten, in welcher
- Ar: Benzol der Naphthalin,
- X: -CH₂-CH₂- und/oder -CH₂-CH(CH₃)-,
- 0 bis (m-1): der Reste A Wasserstoff,
- 1 bis m: der Reste A Benzoyl und/oder Naphthoyl,
- 1 bis m: der Reste A -CO-CH=CH-COOM und/oder -CO-CH₂-CH(SO₃M)-COOM sind, wobei M für ein Kation steht,
- R¹,R² und R³: Wasserstoff oder Alkyl mit 1 bis 14 C-Atomen,
- R: Wasserstoff und/oder Alkyl mit 1 bis 9 C-Atomen,
- n: eine Zahl von 1 bis 150 und
- m: eine Zahl von 2 bis 12 bedeuten,
und worin das Pigment eine durchschnittliche Korngröße von bis 500, vorzugsweise 80 bis 300 nm aufweist.

Die zuvor genannten Verbindungen und die Herstellung von Pigmentdispersionen mit Hilfe dieser Verbindungen sind in der DE-A-31 20 697 beschrieben. Bevorzugt sind solche Verbindungen der obigen Formel, worin R¹ Wasserstoff, R² und R³ Wasserstoff oder Alkyl mit 1 bis 12 C-Atomen, zweckmäßigerweise 1 bis 9 C-Atomen, R Wasserstoff und/oder Alkyl mit 1 bis 4 C-Atomen, zweckmäßigerweise Wasserstoff, n eine Zahl von 2 bis 20, zweckmäßigerweise 8 bis 20, m eine Zahl von 4 bis 10, zweckmäßigerweise 4 bis 8, M Wasserstoff, ein Alkalimetall, zweckmäßigerweise Natrium, ein Äquivalent Erdalkalimetall und/oder eine Ammoniumgruppe, die durch niederes Alkyl und/oder niederes Hydroxyalkyl substituiert sein kann, sowie eine aus Ammoniak oder niederen Alkylaminen durch Anlagerung von bis zu 150, zweckmäßigerweise von 5 bis 30 Ethylenoxid- und/oder Propylenoxideinheiten erhaltene Ammoniumgruppe bedeuten.

Diese Verbindungen werden hergestellt indem man Novolak-Oxalkylate der Formel I, in welchen A Wasserstoff ist und Ar, X, R¹, R², R³, R, n sowie m die vorstehend genannte Bedeutung haben, mit 1 bis m Mol einer den Benzoyl- und/oder Naphthoylrest einführenden O-acylierenden Verbindung sowie mit 1 bis m Mol Maleinsäureanhydrid und gegebenenfalls 1 bis m Mol Sulfit bzw. Hydrogensulfit oder 0,5 bis 0,5 m Mol Disulfit behandelt und gegebenenfalls freie Säuregruppen mit einer den Rest M einführenden Base neutralisiert.

Neben den oben genannten Verbindungen der Formel I können die Pigmentdispersionen auch Lecithin als weiteres Dispergiermittel enthalten.

Mit diesen Dispergiermitteln können in bekannter Weise wäßrige Pigmentdispersionen hergestellt, indem man die Pigmente, wie z.B. Azopigmente, verlackte Azopigmente, Triphenylmethanpigmente, Thioindigopigmente, Perylentetracarbonsäurepigmente, Dioxazinpigmente, Chinacridonpigmente, Phthalocyaninpigmente oder anorganische Pigmente mit diesen Dispergiermitteln unter Zusatz von Ethylenglykol, Wasser und gegebenenfalls geringen Mengen anderer Dispergiermittel in einer geeigneten Dispergiervorrichtung, wie zum Beispiel einer Rührwerksmühle, Perlmühle oder einem Doppelmuldenkneter dispergiert. Das Verhältnis von Verteilungsmitteln zu Pigmentpulver kann in weiten Grenzen variieren und beträgt im allgemeinen 0,1 bis 0,2 Gewichtsteile Dispergiermittel auf ein Teil trockenes Pigmentpulver. Außer als Dispergiermittel können die genannten Verbindungen der Formel (I) auch als Kupplungshilfsmittel eingesetzt werden. Die Menge an Lecithin beträgt 0,05 bis 0,25 Gew.-%, bezogen auf das Pigmentpulver. Die Dispersionen aus Pigmentpulver und Verbindungen der Formel 1 wurden in Gegenwart von Waser hergestellt und fallen in Form von Teigen an, die in dieser Form im Rahmen des erfindungsgemäßen Verfahrens eingesetzt werden können. Man kann diese wasserhaltigen Dispersionen jedoch auch trocknen. Das so erhaltene Pulver eignet sich ebenfalls zum Färben von Leder im Rahmen des erfindungsgemäßen Verfahrens. Der Begriff Dispersion umfaßt also hier und im folgenden sowohl die wasserhaltigen Dispersionen als auch die wasserfreien Pulver.

Zur Vorbereitung für das erfindungsgemäße Verfahren wird das Leder zuvor nach üblichen Methoden broschiert, beispielsweise mit ca. 2 % konz. Ammoniak-Lösung und 0,1 bis 2, vorzugsweise 0,2 bis 0,5 % eines Netzmittels, bezogen auf das Trockengewicht des Leders. Als Netzmittel für diese Stufe eignen sich beispielsweise Polyethylenglykole mit einem Molgewicht von 100 bis 2000, vorzugsweise von 200 bis 1000, Ester der Formel R₁-COO-(CH₂)ₙ-SO₃Na, wobei R₁ C₈-C₂₅-, vorzugsweise C₁₂-C₁₈-Alkyl und n Zahlen von 1 bis 12, vorzugsweise 2 bis 5 bedeuten, oder oxethylierte Fettalkohole, Fettsäuren, Fettsäureamide, sek. Alkansulfonate, Phenol, Naphthol und Alkylphenole mit einem Gehalt von 1 bis 100, vorzugsweise 3 bis 20 Oxethyleneinheiten.

Nach der Broschur wird das Leder gespült und in frische ammoniakalische Flotte gebracht. Anschließend erfolgt eine Behandlung, die dazu dient, Substanzen in das Leder einzubringen, die die nachfolgende Pigmentfärbung fixieren. Diese Behandlung wird nachfolgend "Vorfixierung" genannt.

Zur Vorfixierung eignen sich wasserlösliche Polyurethane sowie Kondensationsprodukte des Formaldehyds mit Melamin (Molverhältnis 3:1 bis 12:1, vorzugsweise 4:1 bis 6:1), Dicyandiamid (Molverhältnis 1:1 bis 3:1), Harnstoff (Molverhaltnis 1:1 bis 3:1, vorzugsweise 1,5:1 bis 2,8:1), Phenol (Molverhältnis 0,5:1 bis 2:1), Naphthol (Molverhältnis 0,5:1 bis 2:1) und aromatischen Sulfosäuren, vorzugsweise Naphthalinsulfonsäure (Molverhältnis 3:1 bis 12:1, vorzugsweise 5:1 bis 8:1).

Dergleichen sind diese Kondensationsprodukte in ihrer sulfonierten Form zum Vorfixieren geeignet. Die Menge solcher Kondensationsprodukte beträgt ca. 0,2 bis 4, vorzugsweise 1,5 bis 2,5 %, bezogen auf das Falzgewicht des Leders und ca. 0,3 bis 5, vorzugsweise 1 bis 3 %, bezogen auf das Trockengewicht des Leders.

Nach der Vorfixierung erfolgt in der gleichen Flotte die eigentliche Pigmentfärbung. Dieser Arbeitsschritt macht den Einsatz von Substanzen erforderlich, die ein gleichmäßiges Aufziehen der Pigmente auf das Leder ermöglichen (Egalisiermittel).

Als Egalisiermittel kommen in Frage die zuvor für die Broschur beschriebenen Netzmittel und darüberhinaus auch Lecithin und Kondensationsprodukte aus Eiweißhydrolysaten mit einem Molgewicht von ca. 100 bis 10 000, vorzugsweise 300 bis 3000 und C₆-C₃₀-, vorzugsweise C₈-C₁₈-Fettsäuren. Diese Egalisiermittel werden in Mengen von 0,1 bis 3 %, vorzugsweise 0,8 bis 1,2 % bezogen auf das Falzgewicht des Leders und 0,5 bis 2, vorzugsweise 0,8 bis 1,5, bezogen auf das Trockengewicht des Leders eingesetzt.

Neben diesen Egalisiermitteln enthält die Flotte noch das Pigment, das mit den eingangs beschriebenen Dispergiermitteln behandelt wurde und worin das Pigment in einer durchschnittlichen Korngröße von 50 bis 500, vorzugsweise 80 bis 300 nm vorliegt. Die Menge an Pigmentdispersion beträgt 0,5 bis 3, vorzugsweise 1 bis 2 %, bezogen sowohl auf das Falzgewicht als auch auf das Trockengewicht des Leders. Um eine unegale Pigmentfärbung durch zu schnelles Aufziehen der Pigmente zu vermeiden, wird in kurzer Flotte (ca. 30 bis 300%) und bei Temperaturen von 20 bis 40°C gearbeitet.

Bei der Auswahl der Pigmente ist es empfehlenswert, nur solche Pigmente zu verwenden, die eine gute Fettbeständigkeit aufweisen. Insbesondere in der Trichromie-Pigmentierung besteht die Gefahr eines ungleichmäßigen Aufziehens der Einzelbestandteile.

Bei einer vorgesehenen Glanzstoßzurichtung ist außerdem darauf zu achten, daß nur Pigmente genommen werden, welche eine ausreichende Temperaturbeständigkeit besitzen. Hierdurch werden Farbtonänderungen beim Glanzstoßen vermieden. Auch wenn badpigmentierte Leder unzugerichtet in Bügelmaschinen mit Temperaturen über 120°C bearbeitet werden, sollte die Temperaturbeständigkeit der Pigmente überprüft werden. Dies gilt auch bei einer etwaigen Vulkanisierung in der Schuhherstellung.

Das so gefärbte Leder kann anschließend nach bekannten Methoden gefettet werden. Im Anschluß an die Fettung oder auch direkt nach der Pigmentfärbung erfolgt die Fixierung und eine Nachfixierung der Pigmente. Sowohl Fixierung als auch Nachfixierung erfolgen durch Behandlung des Leders nach bekannten Methoden mit einer organischen Säure, beispielsweise mit Ameisensäure oder Essigsäure oder Glykoldiformiat. Die Menge dieser Säuren beträgt ca. 2 bis 5, vorzugsweise 2 bis 4%, beogen auf das Falzgewicht des Leders oder 5 bis 8 %, vorzugsweise 4 bis 6 %, bezogen auf das Trockengewicht des Leders.

Es ist auch möglich, das Leder zusätzlich noch einer Nachpigmentierung zu unterwerfen. In dieser Nachpigmentierung sollen nur die Pigmente oberflächlich abgelagert werden, um eine Abdeckung der Fehler im Narben des Leders zu erreichen und so die Lederqualität zu verbessern. Diese Nachpigmentierung erfolgt entweder mit üblichen grobteiligen Pigmenten oder auch mit den feinteiligen Pigmenten, wie sie zuvor für die erste Pigmentfärbung genommen wurden.

Werden zur Nachpigmentierung die feinteiligen Pigmente eingesetzt, ist vor ihrem Einsatz eine spezielle Vorbehandlung des Leders erforderlich (Grundierung). Für diese Vorbehandlung kommen Polyurethane in Frage oder Polymerisate, die aus folgenden Monomeren in verschiedenen Mengenverhältnissen polymerisiert werden können:
Acrylsäure und deren Methyl-, Ethyl-, Propyl-, Butyl-, Hexyl-, Methylhexyl-, Octadecylester; Methacrylsäure und deren Methyl-, Ethyl-, Propyl-, Butyl-, Hexyl-, Methylhexyl, Ocatdecylester; Acrylamid, Acrylnitril, Vinylacetat, Ethylen, Styrol, Maleinsäureanhydrid, Maleinsäure, Maleinsäuremono- und diester, N-Vinyl-N-methylacetamid, Acrylamidomethylenpropylsulfonat, Vinylformamid, Glycidylmethacrylat, Diallyldimethylammoniumchlorid.

Die Molekulargewichte dieser Polymere liegen im Bereich 100 bis 10 000, vorzugsweise 150 bis 3000. Bevorzugt sind Polymere aus Vinylacetat (50-80 %) und Ethylen (20-50 %) oder Styrol (30-60 %) und Maleinsäureanhydrid (40-70 %) oder Hydroxistyrol. Die Menge dieser Hilfsmittel beträgt 1 bis 4, vorzugsweise 1,5 bis 2,5 %, bezogen auf das Falzgewicht des Leders oder 1 bis 6, vorzugsweise 2 bis 3 %, bezogen auf das Trockengewicht des Leders. Die eigentliche Nachpigmentierung erfolgt in der gleichen Weise wie die oben beschriebene erste Pigmentierung mit 0,5 bis 4 vorzugsweise 1,5 bis 3 % Pigment, bezogen auf das Falzgewicht des Leders oder mit 1 bis 4, vorzugsweise 1,5 bis 3 %, bezogen auf das Trockengewicht des Leders. Auch bei dieser Nachpigmentierung werden die gleichen Egalisiermittel in der gleichen Menge genommen wie zuvor bei der ersten Pigmentierung. Nach der Nachpigmentierung wird fixiert und nachfixiert, wie oben beschrieben.

Der zuvor beschriebene Arbeitsablauf bezieht sich auf zwischengetrocknete Leder. Bei der Badpigmentierung von gefalzten Ledern entfällt die Broschur. Stattdessen wird das Leder vor der Badpigmentierung gespült, neutralisiert und wieder gespült. Nach der Badpigmentierung, aber vor einem eventuellen Fetten, wird das Leder dann nachgegerbt. Bei allen Verfahren ist es auch möglich, das Leder zusätzlich noch mit löslichen Farbstoffen nach bekannten Methoden zu färben. Dies kann vor der Badpigmentierung, im Anschluß an die Badpigmentierung oder nach der Fixierung erfolgen.

### Beispiel 1

Badpigmentierung von Möbelleder.
- Material:: Zwischengetrocknetes Rindleder (crusted)

Die Leder werden betriebsüblich fertiggestellt.

### Beispiel 2

Badpigmentierung von Möbelleder.
- Material:: Zwischengetrocknetes Rindleder (crusted).

Die Leder werden betriebsüblich fertiggestellt.

### Beispiel 3

Badpigmentierung von Schuhoberleder
- Material:: Chromfeuchtes, gefalztes Rindleder (wetblue).

Die Leder werden betriebsüblich fertiggestellt.

### Beispiel 4

Badpigmentierung von Schuhoberleder
- Material:: Chromfeuchtes, gefalztes Rindleder (wetblue).

Die Leder werden betriebsüblich fertiggestellt.

### Beispiel 5

Badpigmentierung von Wildkrokoleder
- Material:: Zwischengetrocknetes, stark synthetisch/vegetabil nachgegerbtes Wildkrokoleder, vorgesehen für eine Glanzstoßzurichtung.

Die Leder werden betriebsüblich fertiggestellt

### Beispiel 6

Badpigmentierung von Bekleidungsleder
- Material:: crusted Rindleder.

kurz kalt spülen, betriebsüblich fertigstellen.

In den Beispielen 1 bis 6 wurden folgende Pigmente bzw. Pigmentmischungen eingesetzt:
- I: 47 % Pigment Red 112
50 % Pigment Yellow 83
3 % Pigment Blue 15:3
- II: 40 % Pigment Red 184
50 % Pigment Yellow 83
10 % Pigment Black 7
- III: 40 % Pigment Red 184
50 % Pigment Yellow 83
10 % Pigment Black 7
- IV: 100 % Pigment Red 101
- V: 40 % Pigment Red 184
50 % Pigment Yellow 83
5 % Pigment Blue 15:3
5 % Pigment Black 7
- VI: 47 % Pigment Red 112
50 % Pigment Yellow 83
3 % Pigment Black 7
- VII: 66,7 % Pigment Red 101
20 % Pigment Yellow 42
13,3 % Pigment Black 11
- VIII: 100 % Pigment Brown 1
Die Pigmente bzw. Pigmentmischungen I, II, III, V, VI und VIII enthalten die Pigmente in äußerst feinteiliger Form gemäß der vorliegenden Erfindung; sie sind mit der in Beispiel 3.5.1. der DE-OS 31 20 697 beschriebenen Verbindung behandelt. Die Pigmente und Pigmentmischungen IV bzw. VII enthalten die Pigmente in der üblichen gröberteiligen Form.

## Patentansprüche

1. Verfahren zur Badpigmentierung von Leder, dadurch gekennzeichnet, daß man das Leder mit Pigmentdispersionen färbt, die eine Verbindung der Formel (I) enthalten, in welcher
Ar Benzol der Naphthalin,
X -CH₂-CH₂- und/oder -CH₂-CH(CH₃)-,
0 bis (m-1) der Reste A Wasserstoff,
1 bis m der Reste A Benzoyl und/oder Naphthoyl,
1 bis m der Reste A -CO-CH=CH-COOM und/oder -CO-CH₂-CH(SO₃M)-COOM sind, wobei M für ein Kation steht,
R¹,R² und R³ Wasserstoff oder Alkyl mit 1 bis 14 C-Atomen,
R Wasserstoff und/oder Alkyl mit 1 bis 9 C-Atomen,
n eine Zahl von 1 bis 150 und
m eine Zahl von 2 bis 12 bedeuten,
und worin das Pigment eine durchschnittliche Korngröße von 50 bis 500, vorzugsweise 80 bis 300 nm aufweist.

2. Verfahren nach Anspruch 1, dadurch gekennzeichnet, daß man das Leder mit Pigmentdispersionen färbt, die eine Verbindung der Formel (I) enthalten, worin
R¹ Wasserstoff,
R² und R³ Wasserstof oder Alkyl mit 1 bis 12 C-Atomen,
R Wasserstoff und/oder Alkyl mit 1 bis 4 C-Atomen,
n eine Zahl von 2 bis 20,
m eine Zahl von 4 bis 10,
M Wasserstoff, ein Alkalimetall, ein Äquivalent Erdalkalimetall und/oder eine Ammoniumgruppe, die durch niederes Alkyl und/oder niederes Hydroxyalkyl substituiert sein kann, sowie eine aus Ammoniak oder niederen Alkylaminen durch Anlagerung von bis zu 150, Ethylenoxid- und/oder Propylenoxideinheiten erhaltene Ammoniumgruppe bedeuten.

3. Verfahren nach Anspruch 1, dadurch gekennzeichnet, daß man das Leder mit Pigmentdispersionen färbt, die eine Verbindung der Formel (I) enthalten, worin
R Wasserstoff
M Wasserstoff, Natrium und/oder eine Ammoniumgruppe, die durch niederes Alkyl und/oder niederes Hydroxyalkyl substituiert sein kann, sowie eine aus Ammoniak oder niederen Alkylaminen durch Anlagerung von 5 bis 30 Ethylenoxid und/oder Propylenoxideinheiten erhaltene Ammoniumgruppe bedeuten.

4. Verfahren nach Anspruch 1, dadurch gekennzeichnet, daß man das Leder mit Pigmentdispersionen färbt, die eine Verbindung der Formel (I) enthalten, worin
Ar Benzol
R² und R³ Wasserstoff oder Alkyl mit 1 bis 9 C-Atomen
n eine Zahl von 8 bis 20 und
m eine Zahl von 4 bis 8 bedeuten.

5. Verfahren nach Anspruch 1, dadurch gekennzeichnet, daß man das Leder mit Pigmentdispersionen färbt, die eine Verbindung der Formel (I) enthalten, worin
Ar Naphthalin
R² und R³ Wasserstoff oder Alkyl mit 1 bis 9 C-Atomen
n eine Zahl von 8 bis 20 und
m eine Zahl von 4 bis 8 bedeuten.

6. Verfahren nach einem der Ansprüche 1 bis 5, dadurch gekennzeichnet, daß man das Leder mit Pigmentdispersionen färbt, die das Pigment mit einer durchschnittlichen Korngröße von 50 bis 500 nm enthalten.

7. Verfahren nach einem der Ansprüche 1 bis 6, dadurch gekennzeichnet, daß man das Leder mit 0,5 bis 2 Gew.-% der Pigmentpräparation, bezogen auf das Gewicht des Leders, färbt.

8. Verwendung von Pigmentdispersionen, die eine Verbindung der Formel (I) enthalten, in welcher
Ar Benzol der Naphthalin,
X -CH₂-CH₂- und/oder -CH₂-CH(CH₃)-,
0 bis (m-1) der Reste A Wasserstoff,
1 bis m der Reste A Benzoyl und/oder Napnthoyl,
1 bis m der Reste A -CO-CH=CH-COOM und/oder -CO-CH₂-CH(SO₃M)-COOM sind, wobei M für ein Kation steht,
R¹,R² und R³ Wasserstoff oder Alkyl mit 1 bis 14 C-Atomen,
R Wasserstoff und/oder Alkyl mit 1 bis 9 C-Atomen,
n eine Zahl von 1 bis 150 und
m eine Zahl von 2 bis 12 bedeuten,
und worin das Pigment eine durchschnittliche Korngröße von 50 bis 500, vorzugsweise 80 bis 300 nm aufweist,
zur Badpigmentierung von Leder.

## Claims

1. A process for the bath pigmentation of leather, which comprises dyeing the leather with pigment dispersions which contain a compound of the formula (I) where
Ar is benzene or naphthalene,
X is -CH₂-CH₂- and/or -CH₂-CH(CH₃)-,
0 to (m-1) of the radicals A are hydrogen,
1 to m of the radicals A are benzoyl and/or naphthoyl,
1 to m of the radicals A are -CO-CH=CH-COOM and/or -CO-CH₂-CH(SO₃M)-COOM, where M is a cation,
R¹, R² and R³ are hydrogen or alkyl of 1 to 14 carbon atoms,
R is hydrogen and/or alkyl of 1 to 9 carbon atoms,
n is a number from 1 to 150 and
m is a number from 2 to 12,
and in which the pigment has an average particle size of 50 to 500, preferably 80 to 300, nm.

2. The process as claimed in claim 1, wherein the leather is dyed with pigment dispersions which contain a compound of the formula (I) where
R¹ is hydrogen,
R² and R³ are hydrogen or alkyl of 1 to 12 carbon atoms,
R is hydrogen and/or alkyl of 1 to 4 carbon atoms,
n is a number from 2 to 20,
m is a number from 4 to 10,
M is hydrogen, an alkali metal, one equivalent of an alkaline earth metal and/or an ammonium group which can be substituted by lower alkyl and/or lower hydroxyalkyl, and an ammonium group obtained from ammonia or lower alkylamines by addition of up to 150 ethylene oxide and/or propylene oxide units.

3. The process as claimed in claim 1, wherein the leather is dyed with pigment dispersions which contain a compound of the formula (I) where
R is hydrogen,
M is hydrogen, sodium and/or an ammonium group which can be substituted by lower alkyl and/or hydroxyalkyl, and an ammonium group obtained from ammonia or lower alkylamines by addition of 5 to 30 ethylene oxide and/or propylene oxide units.

4. The process as claimed in claim 1, wherein the leather is dyed with pigment dispersions which contain a compound of the formula (I) where
Ar is benzene,
R² and R³ are hydrogen or alkyl of 1 to 9 carbon atoms,
n is a number from 8 to 20 and
m is a number from 4 to 8.

5. The process as claimed in claim 1, wherein the leather is dyed with pigment dispersions which contain a compound of the formula (I) where
Ar is naphthalene,
R² and R³ are hydrogen or alkyl of 1 to 9 carbon atoms,
n is a number from 8 to 20 and
m is a number from 4 to 8.

6. The process as claimed in any one of claims 1 to 5, wherein the leather is dyed with pigment dispersions which contain the pigment in an average particle size of 50 to 500 nm.

7. The process as claimed in any one of claims 1 to 6, wherein the leather is dyed with 0.5 to 2% by weight of the pigment preparation, based on the weight of the leather.

8. The use of pigment dispersions which contain a compound of the formula (I) where
Ar is benzene or naphthalene,
X is -CH₂-CH₂- and/or -CH₂-CH(CH₃)-,
0 to (m-1) of the radicals A are hydrogen,
1 to m of the radicals A are benzoyl and/or naphthoyl,
1 to m of the radicals A are -CO-CH=CH-COOM and/or -CO-CH₂-CH(SO₃M)-COOM, where M is a cation,
R¹, R² and R³ are hydrogen or alkyl of 1 to 14 carbon atoms,
R is hydrogen and/or alkyl of 1 to 9 carbon atoms,
n is a number from 1 to 150 and
m is a number from 2 to 12,
and in which the pigment has an average particle size of 50 to 500, preferably 80 to 300, nm for the bath pigmentation of leather.

## Revendications

1. Procédé pour la pigmentation au bain du cuir, caractérisé en ce qu'on teint le cuir avec des dispersions de pigments, qui contiennent un composé de formule (I) : dans laquelle
Ar est le benzène ou le naphtalène,
X signifie -CH₂-CH₂- et/ou -CH₂-CH(CH₃)-,
de 0 à (m-1) des radicaux A représentent l'hydrogène,
de 1 à m des radicaux A représentent le benzoyle et/ou le naphtoyle,
de 1 à m des radicaux A représentent -CO-CH=CH-COOM et/ou -CO-CH₂-CH(SO₃M)-COOM, où M correspond à un cation,
R¹, R² et R³ signifient l'hydrogène ou un alkyle comportant de 1 à 14 atomes de carbone,
R signifie l'hydrogène et/ou un alkyle comportant de 1 à 9 atomes de carbone,
n signifie un nombre de 1 à 150 et
m signifie un nombre de 2 à 12,
et où le pigment présente une granulométrie moyenne de 50 à 500, de préférence de 80 à 300 nm.

2. Procédé selon la revendication 1, caractérisé en ce qu'on teint le cuir avec des dispersions de pigments qui contiennent un composé de formule (I) dans laquelle
R¹ signifie l'hydrogène
R² et R³ signifient l'hydrogène ou un alkyle comportant de 1 à 12 atomes de carbone,
R signifie l'hydrogène et/ou un alkyle comportant de 1 à 4 atomes de carbone,
n représente un nombre de 2 à 20,
m représente un nombre de 4 à 10,
M représente l'hydrogène, un métal alcalin, un métal alcalino-terreux et/ou un groupe ammonium équivalent qui peut être substitué par un alkyle inférieur et/ou un hydroxyalkyle inférieur, ainsi qu'un groupe ammonium obtenu à partir de l'ammoniac ou d'alkylamines inférieures par addition d'un nombre d'unités d'oxyde d'éthylène et/ou d'oxyde de propylène allant jusqu'à 150.

3. Procédé selon la revendication 1, caractérisé en ce qu'on teint le cuir avec des dispersions de pigments qui contiennent un composé de formule (I), où
R signifie l'hydrogène,
M signifie l'hydrogène, le sodium et/ou un groupe ammonium qui peut être substitué par un alkyle inférieur et/ou un hydroxyalkyle inférieur, ainsi qu'un groupe ammonium obtenu à partir de l'ammoniac ou d'alkylamines inférieures par addition de 5 à 30 unités d'oxyde d'éthylène et/ou d'oxyde de propylène.

4. Procédé selon la revendication 1, caractérisé en ce qu'on teint le cuir avec des dispersions de pigments qui contiennent un composé de formule (I), où
Ar est le benzène,
R² et R³ signifient l'hydrogène ou un alkyle comportant de 1 à 9 atomes de carbone,
n représente un nombre de 8 à 20 et
m représente un nombre de 4 à 8.

5. Procédé selon la revendication 1, caractérisé en ce qu'on teint le cuir avec des dispersions de pigments qui contiennent un composé de formule (I) où
Ar est le naphtalène,
R² et R³ sont l'hydrogène ou un alkyle comportant de 1 à 9 atomes de carbone,
n est un nombre de 8 à 20 et
m est un nombre de 4 à 8.

6. Procédé selon l'une des revendications 1 à 5, caractérisé en ce qu'on teint le cuir avec des dispersions de pigments qui contiennent le pigment sous forme de grains d'une taille moyenne allant de 50 à 500 nm.

7. Procédé selon l'une des revendications 1 à 6, caractérisé en ce qu'on peint le cuir avec une quantité de 0,5 à 2 % en poids de préparation pigmentaire par rapport au poids du cuir.

8. Utilisation de dispersions de pigments qui contiennent un composé de formule (I) : dans laquelle
Ar est le benzène ou le naphtalène,
X signifie -CH₂-CH₂- et/ou -CH₂-CH(CH₃)-,
de 0 à (m-1) des radicaux A représentent l'hydrogène,
de 1 à m des radicaux A représentent le benzoyle et/ou le naphtoyle,
de 1 à m des radicaux A représente -CO-CH=CH-COOM et/ou -CO-CH₂-CH(SO₃M)-COOM, où M correspond à un cation,
R¹, R² et R³ signifient l'hydrogène ou un alkyle comportant de 1 à 14 atomes de carbone,
R signifie l'hydrogène et/ou un alkyle comportant de 1 à 9 atomes de carbone,
n signifie un nombre de 1 à 150 et
m signifie un nombre de 2 à 12,
et où le pigment présente une granulométrie moyenne de 50 à 500, de préférence de 80 à 300 nm.
et où le pigment présente une granulométrie moyenne de 50 à 500, de préférence de 80 à 300 nm, pour la pigmentation au bain du cuir.
